# EUROPÄISCHE PATENTSCHRIFT

(11) **EP 0 197 374 B1**
(45) Veröffentlichungstag und Bekanntmachung des Hinweises auf die Patenterteilung: **22.11.1990**
(21) Anmeldenummer: 86103682.0
(22) Anmeldetag: 18.03.1986
(51) Int. Cl.: C23C 4/18, B41N 7/00

(54) **Verfahren zur Oberflächenbehandlung eines Druckmaschinenzylinders, Druckmaschinenzylinder sowie Verwendung derselben**
Printing roller and a method of manufacturing the surface of a printing roller
Rouleau et gaine de rouleau d'impression et leur procédé de fabrication

(30) Priorität: 03.04.1985 DE 3512176
(43) Veröffentlichungstag der Anmeldung: 15.10.1986
(73) Patentinhaber: Heinzel, Winfried, D-88709 Meersburg (DE)
(72) Erfinder: Heinzel, Winfried, D-88709 Meersburg (DE)
(74) Vertreter: Witte, Alexander, Dr.-Ing.

(56) Entgegenhaltungen:
- GB-A- 2 022 016
- GB-A- 2 049 102
- US-A- 4 566 938

## Beschreibung

Die Erfindung betrifft ein Druckwerk einer Offset-Druckmaschine mit einem mit Druckfarbe versehenen Plattenzylinder, einem in Anlage an dem Plattenzylinder laufenden Gummituchzylinder und einem in Anlage an dem Gummituchzylinder laufenden Druckzylinder, der auf seinem Walzen-Grundmaterial mit einer unteren, plasmagesprühten, korrosionsbeständigen Schicht und einer oberen, plasmagesprühten, abriebfesten Schicht versehen ist, wobei zu bedruckende Papierbögen oder-bahnen zwischen dem Gummituchzylinder und dem Druckzylinder hindurchlaufen, derart, daß die zu bedruckende Seite des Papiers an dem Gummituchzylinder vorbeiläuft.

Die Erfindung betrifft ferner ein Verfahren zum Herstellen eines Druckzylinders für ein Druckwerk der vorstehend genannten Art.

Ein Druckwerk und ein Verfahren der vorstehend genannten Art sind aus der DE-U-71 32 746 bekannt.

Bei dem bekannten Druckwerk bzw. dem bekannten Verfahren sieht man vor, den beim Offsetdrucken einwirkenden chemischen und mechanischen Belastungen der Druckwerkszylinder dadurch zu begegnen, daß auf die Druckwerkszylinder eine verschleiß- und korrosionsbeständige Schicht aufgebracht wird. Hierzu sieht das bekannte Verfahren vor, auf das Walzen- grundmaterial eine Zwischenschicht aus Nickelaluminid und darauf eine Panzerschicht aus Aluminiumoxid mit Titanoxid im Plasma-Sprühverfahren aufzubringen.

Bekanntlich weist jedes Druckwerk einer Offset-Druckmaschine zum Bedrucken von Bögen oder Bahnen ein sogenanntes Farbwerk auf, d.h. eine Mehrzahl von aufeinander abrollenden Rollen, die dazu dienen, eine aus einem Behälter zugeführte Farbe gleichmäßig über die Lauffläche der Rollen zu verteilen. Die Farbe wird alsdann auf einen sogenannten Plattenzylinder, d.h. den die Druckform, beispielsweise eine Folie oder eine Metallplatte, tragenden Zylinder übertragen.

Die zu druckende Schrift bzw. das zu drukkende Bild werden hierbei dadurch gebildet, daß die bildfreien Stellen wasseraufnehmend und farbabstoßend, die Bildstellen dagegen wasserabstoßend und farbaufnehmend sind. Zum Befeuchten dieser Stellen dient ein sogenanntes Feuchtwerk.

Der Plattenzylinder rollt seinerseits auf dem sogenannten Gummituchzylinder, d.h. einem mit einem Gummituch bespannten Zylinder, ab, der im Wege des Indirektdruckes das vom Plattenzylinder übertragene Bild auf das Papier aufdruckt. Das Papier wird dabei vom sogenannten Druckzylinder gegen den Gummituchzylinder gepreßt.

Es hat sich nun gezeigt, daß derartige Anordnungen gelegentlich Probleme bereiten, weil Druckbögen flatternd in die Druckzone einlaufen und sich auch nach dem Druck vom Druckzylinder nicht leicht lösen. Um diesem Problem zu begegnen, ist es ferner bekannt, im Bereich des Druckzylinders netzartige Matten vorzusehen, mit denen eine Art Luftpolster zwischen den Druckbögen und dem Druckzylinder gebildet wird.

Diese netzartigen Matten sind jedoch einem hohen Verschleiß ausgesetzt und sehr umständlich in der Handhabung.

Ähnliche Probleme treten bei anderen Konfigurationen von Druckmaschinen auf.

Aus der GB-A-2 049 102 ist eine Farbverteilerwalze eines Farbwerks einer Druckmaschine bekannt, bei der auf einem metallischen Grundkörper zunächst eine korrosionsbeständige Schicht aus Edelstahl, Nickel, Titan oder Aluminium-Titan und darauf eine Keramikschicht im Plasma-Sprühverfahren aufgebracht ist, die z.B. aus Aluminiumoxid, Titanoxid, Chromoxid und dgl. besteht. In die äußere Oberfläche der Keramikschicht sind mittels eines getasteten Laserstrahls Vertiefungen eingebracht, die einander nicht überlappen. Die so gestaltete Oberfläche der Farbverteilerwalze hat den Sinn, die Verteilung der Farbe auf der Oberfläche zu vergleichmäßigen und damit die Verwendung von Rakeln und dgl. entbehrlich oder zumindest weniger kritisch zu machen. Dies soll dadurch erreicht werden, daß die Druckfarbe in die Vertiefungen eindringt und sich, da die Vertiefungen gleichmäßig auf die Oberfläche verteilt sind, ebenfalls gleichmäßig über die Oberfläche verteilt.

Aus der GB-A-2 022 016 ist ein Druckmaschinenzylinder allgemeiner Art bekannt, bei dem auf ein Walzengrundmaterial, z.B. Gußeisen, Stahl zunächst eine Schicht aus Nickel und/ oder Chrom und darauf wiederum eine Metalloxid-Schicht aufgebracht ist. Die MetalloxidSchicht weist eine unregelmäßige Oberfläche auf, in die zusätzlich Kunststoffpartikel, insbesondere PTFE-Partikel eingelagert sind. Durch die unregelmäßige Oberfläche soll sich ein Luftraum zwischen der Zylinderoberfläche und einem bedruckten Bogen ausbilden, der ein flatterfreies Einlaufen in die Druckzone ermöglicht.

Aus der DE-A-30 23 246 ist ein ein- oder mehrschichtiger Mantel für bogenführende Zylinder in Druckmaschinen bekannt. Der Mantel weist eine direkt auf den Grundkörper aufgetragene Einzelschicht hoher Haftfestigkeit sowie eine außenliegende Einzelschicht auf, die besonders korrosionsbeständig und abriebfest ist.

Aus einem Prospekt "Oberflächenmetallurgie Bernex Spritzschichten" der Firma Bernex GmbH, D-4018 Langenfeld (DE), mit Druckdatum "1984" sind Materialien für plasmagespritzte Schichten bekannt, die als selbstfließende Legierungen wirken und mittels Plasma oder im Schmelzverbund aufgetragen werden können. Als Materialien hierfür werden Chrom-Nickel-Kobalt-Bor, Chrom-Nickel-Silicium-Bor sowie Chrom-Nickel-Silicium-Molybdän-Bor-Verbindungen angegeben.

Aus der DE-B-23 43 283 ist eine Anwendung des Plasmaspritzens von oxidkeramischen Schichten sowie Haftschichten auf Druckwalzen und Druckplatten bekannt, wonach bestimmte Schichten zur Verhinderung der elektrolytischen Spannungskorrosion von Druckwalzen und Druckplatten verwendet werden sollen. Es sollen danach oxidkeramische Schichten aus AI₂0₃ und 1-50 % Ti0₂ sowie hitzebeständige Haftschichten aus Ni, Mo, Ni-AI- oder Cr-Ni-Legierungen verwendet werden.

Aus der DD-A-0 154 081 ist ein Verfahren zum Herstellen von Oberflächenschichten für Feuchtwalzen bekannt. Danach soll auf den Grundkörper einer Feuchtwalze einer Offsetdruckmaschine mittels Pulverbeschichtung im Plasma-sprühverfahren unter Verwendung von Pulvern der Metalle Chrom, Nickel, Wolfram, Kobalt, deren Oxide und Karbide eine rauhe Oberflächenschicht aufgebracht werden, die danach mit einem Vlies nachbehandelt wird, so daß die Spitzen der Tragpunkte gebrochen und gerundet und die Täler gesäubert werden.

Aus der DE-A-28 13707 ist es bekannt, Metalloberflächen mittels Laserbehandlung zu modifizieren, indem das Gefüge der behandelten Schicht verändert wird.

Aus der GB-A-2 100 621 ist es bekannt keramische Schichten mittels Laserbestrahlung anzuschmelzen und die teilweise geschmolzene Keramikschicht wieder erstarren zu lassen.

Schließlich ist in der DE-Z VDI-Berichte 522 "Blechbearbitung'84" ebenfalls beschrieben, daß es mittels Hochleistungslasern im Multikilowattbereich möglich ist, eine lokale, verzugsarme Oberflächenbehandlung von metallischen Werkstoffen zum Härten, Auflegieren oder Beschichten hoch beanspruchter Werkzeuge einzusetzen.

Der Erfindung liegt demgegenüber die Aufgabe zugrunde, ein Druckwerk bzw. ein Verfahren der eingangs genannten Art dahingehend weiterzubilden, daß die Papierführung beim Einlaufen in die Druckzone und beim Auslaufen aus der Druckzone problemlos, insbesondere ohne Flattern und ohne zu große Ablösekräfte in der papierbahn bzw. im Druckbogen erfolgt.

Gemäß dem eingangs genannten Druckwerk wird diese Aufgabe dadurch gelöst, daß die korrosionsbeständige Schicht vollflächig aufgeschmolzen ist und daß in die Oberfläche der abriebfesten Schicht fein verteilte Vertiefungen eingeschmolzen sind.

Gemäß dem eingangs gennanten Verfahren wird diese Aufgabe erfindunsgemäß dadurch gelöst, daß eine korrosionsbeständige Schicht im Plasmasprüh-Verfahren auf das Walzengrundmaterial des Druckzylinders aufgebracht wird, daß die korrosionsbeständige Schicht mittels eines Lasers vollflächig aufgeschmolzen wird, daß auf die korrosionsbeständige Schicht eine obere, abriebfeste Schicht im Plasmasprüh-Verfahren aufgebracht wird, und daß in die Oberfläche der abriebfesten Schicht fein verteilte Vertiefungen mittels eines Lasers eingeschmolzen werden.

Die Aufgabe wird auf diese Weise vollkommen gelöst, weil sich durch die eingeschmolzenen fein verteilten Vertiefungen von selbst ein wirksames Luftpolster zwischen dem Papier und dem betreffenden Zylinder bildet, das ein Flattern des Papiers beim Einlaufen in die Druckzone und zu hohe Ablösekräfte beim Auslaufen aus der Druckzone sicher vermindert. Der besondere Vorteil der Erfindung liegt dabei somit darin, daß bei Wahrung des Aufdruckes auch feinster Raster oder Rasterformen ein Luftraum zwischen Zylindermantel und Druckbogen geschaffen wird, der ein leichtes Ablösen des Druckbogens nach dem Druck und ein flatterfreies Einlaufen des Druckbogens in die Druckzone sichert, insbesondere bei Druckzylindern im Bogenoffsetverfahren, im Schönoder Widerdruck.

Bei einem praktischen Versuch der Erfindung war es beispielsweise möglich, auf einer üblichen Bogenoffset-Druckmaschine bis zu 10 000 Bogen eines Samtoffset-Papiers pro Stunde zu verarbeiten, was etwa einer Verdoppelung der Verarbeitungsgeschwindigkeit, verglichen mit dem Stand der Technik, entspricht.

Im Rahmen der vorliegenden Erfindung besteht eine erste, haftvermittelnde und korrosionsbeständige Schicht vorzugsweise aus Cr, Ni, Al, CrNi, AINi, CrAI o. dgl. Sie weist vorzugsweise eine Dicke von 15 bis 100pm auf.

Eine weitere, abriebfeste Schicht ist erfindungsgemäß bevorzugt entweder als Keramikschicht ausgebildet, die aus Aluminiumoxid, Titanoxid, Chromoxid, Aluminiumoxid + Chromoxid, Aluminiumoxid + Titanoxid, Chromoxid + Titanoxid, Chromkarbid, Chromkarbid + Kobalt, Wolframkarbid, Wolframkarbidkobalt, Kalziumzirkonat o. dgl. besteht oder sie ist eine Metallschicht aus Molybdän, Kobalt o. dgl.

Die abriebfeste Schicht weist bevorzugt eine Dicke von 60 bis 300um, vorzugsweise von 200gm auf.

Diese Materialien bzw. Dimensionierungen haben sich in praktischen Erprobungen als besonders zweckmäßig erwiesen.

Das Aufschmelzen der Schichten hat gegenüber dem klassischen reinen Plasmasprüh-Verfahren ohne nachfolgendes Aufschmelzen den wesentlichen Vorteildaß eine deutlich erhöhte Haftung der Schichten erreicht wird, weil im Plasmasprüh-Verfahren ohne weitere Nachbehandlung aufgebrachte Schichten nur durch reine Adhäsion haften, so daß prinzipiell die Gefahr eines Abblätterns der aufgesprühten Schicht besteht. Das Einschmelzen der Vertiefungen mittels des Lasers hat den wesentlichen Vorteil, daß Lage und Dimensionen der Vertiefungen nahezu beliebig gewählt und eingestellt werden können, insbesondere wenn man einen CO_{z}-Laser verwendet, der in seiner Intensität leicht modulierbar ist. Eine besonders gute Wirkung wird in diesem Zusammenhang dadurch erzielt, daß die jeweils äußerste Schicht gleichzeitig mittels des Lasers aufgeschmolzen und in einem Arbeitsgang die Vertiefungen eingeschmolzen werden.

Dies wird bei einer praktischen Ausführungsform des erfindungsgemäßen Verfahrens dadurch erreicht, daß zum Einschmelzen der Vertiefungen der Druckzylinder mit konstanter, langsamer Drehzahl um seine Längsachse gedreht und gleichzeitig der Laser durch einen langsamen Vorschub parallel zur Längsachse bewegt wird, während ein Laserstrahl auf die Oberfläche des Druckylinders gerichtet ist und der Laserstrahl in seiner Intensität moduliert wird.

Auf diese Weise beschreibt der Auftreffpunkt des Laserstrahls auf der Oberfläche des Druckzylinders eine spiralförmige Linie mit sehr kleiner Steigung, die so gering eingestellt werden kann, daß die gesamte Oberfläche des Druckzylinders einer Laserbehandlung unterzogen wird. Wird gleichzeitig der Laserstrahl in seiner Intensität moduliert, kann durch das Tastverhältnis der Modulation in Verbindung mit der Drehzahl des Druckzylinders und der Vorschubgeschwindigkeit des Lasers ein nahezu beliebiges Raster von Vertiefungen aufgebracht werden. Die Form der Vertiefungen kann durch geeignetes Einstellen der Modulation bestimmt werden, insbesondere dadurch, daß der Laserstrahl zwischen minimaler und maximaler Intensität entweder schlagartig hin und her geschaltet oder mit weichen Übergängen moduliert wird. Auch die Dynamik der Intensität des Laserstrahls zwischen maximaler und minimaler Leistung kann zur Ausbildung bestimmter Formen von Vertiefungen herangezogen werden.

Bei einem besonders bevorzugten Ausführungsbeispiel dieses Verfahrens wird der Laserstrahl etwa dreimal pro Millimeter Länge der Linie, die er auf der Oberfläche des Druckzylinders beschreibt, moduliert.

Es wurde bereits erwähnt, daß unterschiedliche Formen der Vertiefungen erzielt werden können. Bei Varianten der Erfindung werden die Vertiefungen derart eingeschmolzen, daß sie in einer Richtung senkrecht zur Oberfläche der Schicht ein sinusförmiges oder ein dreieckförmiges Querschnittsbild aufweisen.

Es wurde ferner bereits erwähnt, daß unterschiedliche Rasterarten, d.h. eine unterschiedliche flächenhafte Verteilung der Vertiefungen durch entsprechendes Einstellen der Verfahrensparameter erzielt werden kann.

Bei einer Variante der Erfindung werden die Vertiefungen derart eingeschmolzen, daß ihre oberen Öffnungen mindestens näherungsweise in einem quadratisch dichten Raster aneinanderliegen. Eine noch dichtere Packung der Vertiefungen an der Oberfläche kann jedoch auch dadurch erreicht werden, daß sie in einem hexagonal dichten Raster aneinanderliegen.

Besonders bevorzugt ist bei diesen Ausführungsformen, wenn die Öffnungen der Vertiefungen einander in mindestens einer Koordinatenrichtung überlappen. Auf diese Weise wird sichergestellt, daß die gesamte Oberfläche des Druckzylinders einer Laserbehandlung unterzogen wird, weil die Zonen nachfolgenden Einschmelzens von Vertiefungen ineinander übergehen.

Bei einem bevorzugten Ausführungsbeispiel der Erfindung werden die Vertiefungen mit einer Tiefe von etwa 0,05 bis 0,5 mm und mit einem Durchmesser von etwa 0,1 bis 0,5 mm eingeschmolzen.

Es versteht sich, daß die vorstehend geschilderten und die nachfolgend noch erläuterten Merkmale nicht nur in der jeweils angegebenen Kombination, sondern auch in anderen Kombinationen oder in Alleinstellung verwendbar sind, ohne damit den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
Fig. 1 Prinzipdarstellung einer üblichen Bogenoffsetmaschine zur Erläuterung der Erfindung.
Fig. 2a bis 4b ein Ausführungsbeispiel eines erfindungsgemäßen Verfahrens, mit einer Prinzipdarstellung aufeinanderfolgender Verfahrensschritte sowie eine Prinzipdarstellung des jeweils erzielten Schichtaufbaus;
Fig. 5a und 5b Darstellungen ähnlich Fig. 3b, jedoch in weiter vergrößertem Maßstab;
Fig. 6 bis 9 Prinzipdarstellungen zur Erläuterung erfindungsgemäß erzielbarer Vertiefungsraster;
Fig. 1 zeigt eine an sich bekannte Offset-Druckmaschine, wie sie zum Bedrucken von Bögen oder Bahnen verwendet werden kann.

Die Druckmaschine weist einen Druckzylinder 1, einen Gummituchzylinder 2 sowie einen Plattenzylinder 3 auf. Ein Farbwerk ist mit 4 und ein Feuchtwerk ist mit 5 bezeichnet. Weiterhin sind Transportzylinder 6 und 6' vorgesehen.

Das Farbwerk 4 verteilt gleichmäßig eine bestimmte Druckfarbe auf die Oberfläche des Plattenzylinders 3, der die Druckfarbe trägt. Gleichzeitig sorgt das Feuchtwerk 5 mit ähnlicher Verteilung für eine ausreichende Befeuchtung der hierzu vorgesehenen Oberflächenbereiche des Plattenzylinders 3.

Der Plattenzylinder 3 läuft auf dem Gummituchzylinder 2 und überträgt das zu druckende Bild bzw. die zu druckende Schrift auf dessen elastische Oberfläche. Der Gummituchzylinder 2 rollt seinerseits auf dem Bogen bzw. der Bahn ab, die zwischen dem Gummituchzylinder 2 und dem Druckzylinder 1 hindurchgeführt wird. Hierzu gelangt beispielsweise ein Papierbogen entlang der Richtung 7 zunächst in den Bereich des Transportzylinders 6 und wird von dort zwischen Gummituchzylinder 2 und Druckzylinder 1 geführt. Nach Umlauf um den Druckzylinder 1 wird nun der Papierbogen mittels eines weiteren Transportzylinders 6' in Richtung des pfeiles 8 wieder aus dem Bereich des Druckwerks hinausbefördert.

Wird bei einem Beispiel der Erfindung nun die Oberfläche des Druckzylinders 1 mit Vertiefungen versehen, wie dies noch erläutert werden wird, so hat dies zur Wirkung, daß der Papierbogen entlang des Pfeiles 7 flatterfrei zwischen den Gummituchzylinder 2 und den Druckzylinder 1 einläuft und sich auch ohne Probleme wieder vom Druckzylinder 1 löst, um an den zweiten Transportzylinder 6' abgegeben zu werden.

Die Fig. 2a bis 4b zeigen in vereinfachter Darstellung verschiedene Schritte des erfindungsgemäßen Verfahrens, wobei gleiche Elemente jeweils mit gleichen Bezugszeichen versehen sind. Die Fig. 2a bis 4a zeigen in Prinzipdarstellung eine Vorrichtung zur Durchführung des erfindungsgemäßen Verfahrens, während die Fig. 2b, 3b und 4b in stark vergrößerter Darstellung den jeweils erzielten Schichtaufbau darstellen. In Fig. 2 ist der Druckzylinder 1, in einer nicht dargestellten Vorrichtung derart eingespannt, daß er um seine Längsachse 11 in Richtung des Pfeiles 12 mit sehr langsamer Drehzahl gedreht werden kann.

Neben dem Druckzylinder 1 befindet sich, in radialer Ausrichtung hierzu, eine Plasma-Sprühkanone 13, die mittels eines ebenfalls nicht dargestellten Vorschubs in Richtung eines Pfeils 14 parallel zur Längsachse 11 des Druckzylinders 1 langsam verstellt werden kann.

Es versteht sich dabei, daß der hierdurch erläuterte Bewegungsvorgang zwischen Druckzylinder 1 und Plasma-Sprühkanone 13 auch in verschiedenen kinematischen Umkehrungen auf andere Weise realisiert werden kann, ohne den Rahmen der vorliegenden Erfindung zu verlassen.

Mit 15 ist in Fig. 2a eine spiralförmige Linie auf der Oberfläche des Druckzylinders 1 angedeutet. Entlang dieser Linie 15 wird ein erstes Material 16, das aus der Plasma-Sprühkanone 13 austritt, verteilt, wenn sich der Druckzylinder 1 und die Plasma-Sprühkanone 13 in der beschriebenen Weise bewegen. Es ist leicht einzusehen, daß die Steigung der spiralförmigen Linie 15 durch Abstimmung der Drehzahl des Druckzylinders 1 und der Vorschubgeschwindigkeit der Plasma-Sprühkanone 13 in gewünschter Weise eingestellt werden kann, ebenso wie die Geschwindigkeit, mit der die Plasma-Sprühkanone 13 entlang der Linie 15 fährt.

Fig. 2b zeigt, daß auf die vorstehend beschriebene Weise auf einem Walzengrundmaterial 20 des Druckzylinders 1 eine erste Schicht 21 aufgebracht werden kann.

Die erste Schicht 21 ist eine haftvermittelnde und korrosionsbeständige Schicht. Das erste Material 16, aus dem die erste Schicht 21 besteht, kann ein hierzu geeignetes und im Plasmasprüh-Verfahren aufbringbares Material sein, beispielsweise Cr, Ni, AI, CrNi, AiNi, CrAI o. dgl.

Nach der Erfindung wird als nächstes auf die haftvermittelnde und korrosionsbeständige erste Schicht 21 eine zweite Schicht 24 aufgebracht, wie es die Fig. 3b zeigt.

Hierzu wird, wie in Fig. 3a angedeutet, ein weiterer Verfahrensschritt vollzogen, der mit dem Verfahrensschritt entsprechend Fig. la übereinstimmt, jedoch mit der Abweichung, daß statt des ersten Materials 16 ein zweites Material 23 von der Plasma-Sprühkanone 13 versprüht wird. Mit 12a, 14a und 15a ist dabei angedeutet, daß sich die Verfahrensparameter beim zweiten Verfahrensschritt gemäß Fig. 3a von denjenigen des ersten Schritts gemäß Fig. 2a unterscheiden können, wenn dies aufgrund des speziell verwendeten zweiten Materials 23 ratsam erscheint.

Der hierdurch entstehende Schichtenaufbau ist in Fig. 3b dargestellt, wo man sieht, daß sich auf der ersten Schicht 21 jetzt eine zweite Schicht 24 befindet. Als zweites Material 23, aus dem die zweite Schicht 24 besteht, wird ein abriebfestes Material verwendet. Dies kann zum einen eine Keramikschicht sein, die aus Aluminiumoxid oder Titanoxid oder Chromoxid oder Aluminiumoxid- + Chromoxid, Aluminiumoxid + Titanoxid, Chromoxid + Titanoxid, Chromkarbid, Chromkarbid + Kobalt, Wolframkarbid, Wolframkarbidkobalt, Kalziumzirkonat o. dgl. besteht. Man kann jedoch auch eine Metallschicht aus Molybdän, Kobalt o. dgl. als abriebfeste Schicht einsetzen.

Es versteht sich ferner, daß haftvermittelnde und korrosionsbeständige Schichten einerseits und abriebfeste Schichten andererseits auch mehrfach aufeinanderfolgend vorgesehen werd können.

Mit Punkten 26 ist angedeutet, daß sich an die ersten beiden Verfahrensschritte noch weitere Verfahrensschritte ähnlicher Art anschließen können, so daß insgesamt ein Aufbau mit mehr als zwei Schichten 21, 24 auf dem Walzengrundmaterial 20 entsteht.

Fig. 4a zeigt einen weiteren Verfahrensschritt in schematischer Darstellung, bei dem statt der Plasma-Sprühkanone 13 ein Laser 30 mittels eines geeigneten Vorschubs parallel zur Längsachse 11 des Druckzylinders 1 geführt wird. Die den vorhergehenden Verfahrensschritten entsprechenden Parameter 12b, 14b und 15b können wieder geeignet eingestellt werden. Dies empfiehlt sich besonders in der Hinsicht, daß die Steigung der spiralförmigen Linie 15b noch wesentlich kleiner eingestellt wird als dies bei den Linien 15 und 15a der Fall war, weil der Auftreffpunkt des Laserstrahls 31 des Lasers 30 wesentlich kleiner ist als die Aufsprühzone, die mit der Plasma-Sprühkanone 13 an der Oberfläche des Druckzylinders 1 überstrichen wird.

Mittels des Laserstrahls 31 des Lasers 30 kann nun zweierlei bewirkt werden:

Zum einen kann man den Laser 30 im Dauerstrichbetrieb entlang der Linie 15b derart führen, daß die gesamte aufgebrachte Schicht 21 oder 24 oder 21 zusammen mit 24 vollflächig auf die Oberfläche des Druckzylinders 1 aufgeschmolzen wird. Die Verfahrensschritte gemäß den Fig. 2 bzw. 3 bzw. 4 können dabei in nahezu beliebiger Reihenfolge vorgenommen werden, indem die Schichten 21, 24 entweder einzeln oder gemeinsam oder jeweils gruppenweise vollflächig aufgeschmolzen werden.

Eine weitere, im vorliegenden Zusammenhang bedeutsame Möglichkeit ergibt sich dadurch, daß man den Laserstrahl 31 moduliert, worunter eine zeitliche Variation der Intensität verstanden wird. Der Laserstrahl 31 kann entweder ein- und ausgeschaltet, d.h. getaktet werden, man kann ihn jedoch auch in der Intensität mit weichen Übergangen zwischen einem maximalen und einem minimalen Intensitätswert hin- und herregeln.

In jedem Falle ergibt sich hierdurch eine Struktur, wie sie in Fig. 4b dargestellt ist. In die zumindest teilweise aufgeschmolzene Schich 24 werden nämlich durch das Modulieren des Laserstrahls 31 fein verteilte Vertiefungen 32 eingebracht, deren Lage und Form von den eingestellten Verfahrensparametern abhängt.

Hierzu zeigen die Fig. 5a und 5b zwei Beispiele. Die Vertiefungen 32 gemäß Fig. 5a haben eine im senkrechten Querschnitt sinusförmige Form, während die Vertiefungen 32a gemäß Fig. 5b eine eher dreieckförmige Form aufweisen.

Bei einem bevorzugten Ausführungsbeispiel der Erfindung beträgt die Tiefe T der Vertiefungen 32 etwa 0,05 bis 0,5 mm, vorzugsweise 0,35 mm und der Durchmesser D etwa 0,1 bis 0,5 mm, vorzugsweise 0,11 mm. Dies sind jedoch keine einschränkenden Angaben, sondern es können die Durchmesser D und die Tiefen T der Vertiefungen 32 vielmehr in weiten Grenzen variiert werden.

Die Fig. 6 bis 9 zeigen verschiedene flächenhafte Verteilungen der Vertiefungen 32 auf der Oberfläche des Druckzylinders 1.

Fig. 6 zeigt als Beispiel eine flächenhafte Verteilung mit quadratisch dichtester Packung, bei der die Rastermaße x und y in den beiden Koordinatenrichtungen gleich groß sind und dem obere Durchmesser D der Vertiefungen 32 entsprechen.

Fig. 7 zeigt, ebenfalls als Beispiel, eine hexagonal dichteste Flächenpackung der Vertiefungen 32.

In Fig. 8 ist angedeutet, daß sich die Vertiefungen 32 zumindest in Richtung der einen Koordinate auch teilweise überlappen können, wobei das Rastermaß zweier sich teilweise überlappender Vertiefungen 32 mit z bezeichnet ist. Hieraus errechnen sich die Rastermaße der beiden Flächenkoordinaten zu az bzw. bz, wobei a und b wählbare Faktoren sind und a beispielsweise einen Wert von 1,414 aufweisen kann, während b einen Wert von 0,767 einnehmen kann, in welchem Falle dann die Vertiefungen 32 zueinander unter 45° ausgerichtet sind. Die hierdurch entstehenden Überlappungen der Vertiefungen 32 sind mit 35 bezeichnet.

Schließlich zeigt Fig. 9 noch eine weitere Variante, bei der sich die Vertiefungen 32 in beiden Koordinatenrichtungen überlappen, so daß Überlappungen 35 und 36 in beiden Koordinatenrichtungen entstehen.

Man kann die flächenhaften Anordnungen gemäß den Fig. 6 bis 9, wie bereits erwähnt wurde, durch geeignete Einstellung der Verfahrensparameter erzielen. Stellt man beispielsweise die Modulation des Laserstrahls 31 auf drei pulsationen pro Millimeter entlang der Linie 15b von Fig. 4a ein, so erhält man ca. 800 bis 900 Vertiefungen 32 pro Quadratzentimeter.

## Patentansprüche

1. Druckwerk einer Offset-Druckmaschine mit einem mit Druckfarbe versehenen Plattenzylinder (3), einem in Anlage an den Plattenzylinder (3) laufenden Gummituchzylinder (2) und einem in Anlage an dem Gummituchzylinder (2) laufenden Druckzylinder (1), der auf seinem Walzengrundmaterial (20) mit einer unteren, plasmagesprühten, korrosionsbeständigen Schicht (21) und einer oberen, plasmagesprühten abriebfesten Schicht (24) versehen ist, wobei zu bedruckende Papierbögen oder-bahnen zwischen dem Gummituchzylinder (2) und dem Druckzylinder (1) hindurchlaufen, derart, daß die zu bedruckende Seite des Papiers an dem Gummituchzylinder (2) vorbeiläuft, dadurch gekennzeichnet, daß die korrosionsbeständige Schicht (21) vollflächig aufgeschmolzen ist und daß in die Oberfläche der abriebfesten Schicht (24) fein verteilte Vertiefungen (32) eingeschmolzen sind.

2. Druckwerk nach Anspruch 1, dadurch gekennzeichnet, daß die haftvermittelnde und korrosionsbeständige Schicht (21) aus Cr, Ni, Al, CrNi, AINi oder CrAI besteht.

3. Druckwerk nach Anspruch 2, dadurch gekennzeichnet, daß die haftvermittelnde und korrosionsbeständige Schicht (21) eine Dicke von 15 bis 100 pm aufweist.

4. Druckwerk nach einem der Ansprüche 1 bis 3, dadurch gekennzeichnet, daß die abriebfeste Schicht (24) eine Keramikschicht aus Aluminiumoxid, Titanoxid, Chromoxid, Aluminiumoxid- + Chromoxid, Aluminiumoxid + Titanoxid, Chromoxid + Titanoxid, Chromcarbid, Chromcarbid + Kobalt, Wolframcarbid, Wolframcarbidkobalt, Kalziumzirkonat oder eine Metallschicht aus Molybdän oder Kobalt ist.

5. Druckwerk nach Anspruch 4, dadurch gekennzeichnet, daß die abriebfeste Schicht (24) eine Dicke von 60 bis 300 um vorzugsweise von 200 pm aufweist.

6. Verfahren zum Herstellen eines Druckzylinders für ein Druckwerk einer Offset-Druckmaschine mit einem mit Druckfarbe versehenen Plattenzylinder (3), einem in Anlage an den Plattenzylinder (3) laufenden Gummituchzylinder (2) und einem in Anlage an dem Gummituchzylinder (2) laufenden Druckzylinder (1), wobei zu bedrukkende Papierbögen oder -bahnen zwischen dem Gummituchzylinder (2) und dem Druckzylinder (1) hindurchlaufen, derart, daß die zu bedruckende Seite des Papiers an dem Gummituchzylinder (2) vorbeiläuft, dadurch gekennzeichnet, daß eine korrosionsbeständige Schicht (21) im Plasmasprüh-Verfahren auf das Walzengrundmaterial (20) des Druckzylinders (1) aufgebracht wird, daß die korrosionsbeständige Schicht (21) mittels eines Lasers (30) vollflächig aufgeschmolzen wird, daß auf die korrosionsbeständige Schicht (21) eine obere, abriebfeste Schicht (24) im Plasmasprüh-Verfahren aufgebracht wird, und daß in die Oberfläche der abriebfesten Schicht (24) fein verteilte Vertiefungen (32, 32a) mittels eines Lasers (30) eingeschmolzen werden.

7. Verfahren nach Anspruch 6, dadurch gekennzeichnet, daß nach dem Auftragen der korrosionsbeständigen Schicht (21) zum vollflächigen Aufschmelzen dieser Schicht (21) der Druckzylinder (1) mit konstanter, langsamer Drehzahl um seine Längsachse (11) gedreht und gleichzeitig der Laser (30) durch einen langsamen Vorschub parallel zur Längsachse (11) bewegt wird, während ein Laserstrahl (31) auf die Oberfläche des Druckzylinders (1) gerichtet ist und daß alsdann die abriebfeste Schicht (24) auf die korrosionsbeständige Schicht (21) aufgebracht und zum Einschmelzen der Vertiefungen (32, 32a) in die abriebfeste Schicht (24) der Druckzylinder (1) mit konstanter, langsamer Drehzahl um seine Längsachse (11) gedreht und gleichzeitig der Laser (30) durch einen langsamen Vcrschub parallel zur Längsachse (11) bewegt wird, während der Laserstrahl (31) auf die Oberfläche des Druckzylinders (1) gerichtet ist und in seiner Intensität moduliert wird.

8. Verfahren nach Anspruch 7, dadurch gekennzeichnet, daß der Laserstrahl (31) etwa dreimal pro Millimeter Länge der Linie (15b), die er auf der Oberfläche des Druckzylinders (1) beschreibt, moduliert wird.

9. Verfahren nach einem der Ansprüche 6 bis 8, dadurch gekennzeichnet, daß die Vertiefungen (32) derart eingeschmolzen werden, daß sie in einer Richtung senkrecht zur Oberfläche der Schicht (24) ein sinusförmiges Querschnittsbild aufweisen.

10. Verfahren nach einem der Ansprüche 6 bis 8, dadurch gekennzeichnet, daß die Vertiefungen (32a) derart eingeschmolzen werden, daß sie in einer Richtung senkrecht zur Oberfläche der Schicht (24) ein dreieckförmiges Querschnittsbild aufweisen.

11. Verfahren nach einem der Ansprüche 6 bis 10, dadurch gekennzeichnet, daß die Vertiefungen (32) derart eingeschmolzen werden, daß ihre oberen öffnungen mindestens näherungsweise in einem quadratisch dichten Raster (x, y) aneinanderliegen.

12. Verfahren nach einem der Ansprüche 6 bis 10, dadurch gekennzeichnet, daß die Vertiefungen (32) derart eingeschmolzen werden, daß ihre oberen öffnungen mindestens näherungsweise in einem hexagonal dichten Raster aneinanderliegen.

13. Verfahren nach Anspruch 11 oder 12, dadurch gekennzeichnet, daß die öffnungen einander in mindestens einer Koordinatenrichtung überlappen (35, 36).

14. Verfahren nach einem der Ansprüche 6 bis 13, dadurch gekennzeichnet, daß die Vertiefungen (32, 32a) mit einer Tiefe (T) von etwa 0,05 bis 0,5 mm und mit einem oberen Durchmesser (D) von etwa 0,1 bis 0,5 mm eingeschmolzen werden.

## Revendications

1. Groupe imprimeur d'une imprimeuse offset comprenant un cylindre porte-cliché (3) pourvu d'encre d'imprimerie, un cylindre porte-blanchet (2) en application contre le cylindre porte-cliché (3) et un rouleau d'impression (1) en application contre le cylindre porte-blanchet (2) et dont le matériau de base (20) est recouvert d'une couche inférieure résistant à la corrosion (21) et d'une couche supérieure résistant à l'abrasion (24) déposées par projection au plasma; groupe imprimeur dans lequel les feuilles ou bandes de papier à imprimer passent entre le cylindre porte-blanchet (2) et le rouleau d'impression (1) de manière à ce que le côté de la feuille qui doit être imprimé passe devant le cylindre porte-blanchet (2), caractérisé en ce que la couche résistant à la corrosion (21) est fondue sur toute la surface et en ce que des alvéoles (32), finement réparties, sont gravées à la surface de la couche résistant à l'abrasion (24).

2. Groupe imprimeur selon la revendication 1, caractérisé en ce que la couche adhésive résistant à la corrosion (21) est constituée de Cr, Ni, AI, CrNi, AINi ou de CrAl.

3. Groupe imprimeur selon la revendication 2, caractérisé en ce que la couche adhésive résistant à la corrosion (21) présente une épaisseur comprise entre 15 et 100 pm.

4. Groupe imprimeur selon l'une des revendications 1 à 3, caractérisé en ce que la couche résistant à l'abrasion (24) est une couche céramique en oxyde d'aluminium, oxyde de titane, oxyde de chrome, oxyde d'aluminium + oxyde de chrome, oxyde d'aluminium + oxyde de titane, oxyde de chrome + oxyde de titane, carbure de chrome, carbure de chrome + cobalt, carbure de tungstène, carbure de tungstène + cobalt, zirconate de calcium ou bien une couche métallique de molybdène ou de cobalt.

5. Groupe imprimeur selon la revendication 4, caractérisé en ce que la couche résistant à la corrosion (24) présente une épaisseur comprise entre 60 et 300 pm, de préférence 200 pm.

6. Procédé de fabrication d'un rouleau d'impression pour un groupe imprimeur d'uneimpri- meuse offset comprenant un cylindre porte-cliché (3) pourvu d'encre d'imprimerie, un cylindre porte-blanchet (2) en application contre le cylindre porte-cliché (3) et un rouleau d'impression (1) en application contre le cylindre porte-blanchet (2), dans lequel les feuilles ou bandes de papier à imprimer passent entre le cylindre porte-blanchet (2) et le rouleau d'impression (1) de manière à ce que le côté de la feuille qui doit être imprimé passe devant le cylindre porte-blanchet (2), caractérisé en ce qu'une couche résistant à la corrosion (21) est déposée selon le procédé de projection au plasma sur le matériau de base (20) du rouleau d'impression (1), en ce que la couche résistant à la corrosion (21) est fondue sur toute la surface au moyen d'un laser (30), en ce que sur la couche résistant à la corrosion (21) est déposée une couche supérieure résistant à l'abrasion (24) selon le procédé de projection au plasma et en ce que des alvéoles (32, 32a), finement réparties, sont gravées au moyen d'un laser (30) à la surface de la couche résistant à l'abrasion (24).

7. Procédé selon la revendication 6, caractérisé en ce qu'après l'application de la couche résistant à la corrosion (21), afin de fondre ladite couche (21) sur la totalité de la surface, le rouleau d'impression (1) pivote lentement et à vitesse constante autour de son axe longitudinal (11), tandis qu'un dispositif d'avance lente déplace le laser (30) parallèlement à l'axe longitudinal (11), et qu'un rayon laser (31) est dirigé sur la surface du rouleau d'impression (1), et caractérisé en ce qu'ensuite, la couche résistant à l'abrasion (24) est déposée sur la couche résistant à la corrosion (21) et en ce que, pour graver les alvéoles (32, 32a) dans la couche résistant à l'abrasion (24), le rouleau d'impression (1) pivote lentement et à vitesse constante autour de son axe longitudinal (11), tandis qu'un dispositif d'avance lente déplace le laser (30) parallèlement à l'axe longitudinal (11), et que le rayon laser (31) est dirigé sur la surface du rouleau d'impression (1) et est modulé en intensité.

8. Procédé selon la revendication 7, caractérisé en ce que le rayon laser (31) est modulé environ trois fois par millimètre linéaire sur la courbe (15b), qu'il décrit à la surface du rouleau d'impression (1).

9. Procédé selon l'une des revendications 6 à 8, caractérisé en ce que les alvéoles (32) sont gravées de manière à présenter une section sinusoïdale dans une direction perpendiculaire à la surface de la couche (24).

10. Procédé selon l'une des revendications 6 à 8, caractérisé en ce que les alvéoles (32a) sont gravées de manière à présenter une section triangulaire dans une direction perpendiculaire à la surface de la couche (24).

11. Procédé selon l'une des revendications 6 à 10, caractérisé en ce que les alvéoles (32) sont gravées de manière à ce que leurs ouvertures supérieures soient contiguës et forment au moins approximativement une trame dense carrée (x, y).

12. Procédé selon l'une des revendications 6 à 10, caractérisé en ce que les alvéoles (32) sont gravées de manière à ce que leurs ouvertures supérieures soient contigües et forment au moins approximativement une trame dense hexagonale.

13. Procédé selon la revendication 11 ou 12, caractérisé en ce que les ouvertures se superposent (35, 36) dans au moins une direction de coordonnées.

14. Procédé selon l'une des revendications 6 à 13, caractérisé en ce que les alvéoles (32, 32a) sont gravées avec une profondeur (T) d'environ 0,05 à 0,5 mm et avec un diamètre supérieur (D) d'environ 0,1 à 0,5 mm.

## Claims

1. A printing mechanism of an offset printing machine comprising a plate cylinder (3) provided with printing colour, a rubber blanket cylinder (2) running in abutment to the plate cylinder (3), and a printing cylinder (1) running in abutment to the rubber blanket cylinder (2), the printing cylinder (1) being provided with a lower, plasma-sprayed, corrosion-resistant layer (21) as well as with an upper, plasma-sprayed, anti-abrasive layer (24) on its roller base material (20), wherein paper sheets or webs to be printed run between the rubber blanket cylinder (2) and the printing cylinder (1) such that the side of the paper upon which printing is intended runs past the rubber blanket cylinder (2), characterized in that the corrosion-resistant layer (21) is molten on in a flat area and that highly dispersed dimples (32) are molten into the surface of the anti-abrasive layer (24).

2. The mechanism of claim 1, characterized in that the adhesion-imparting and corrosion-resistant layer (21) consists of Cr, Ni, Al, CrNi, AINi or CrAl.

3. The mechanism of claim 2, characterized in that the adhesion-imparting and corrosion-resistant layer (21) has a thickness of between 15 and 100 pm.

4. The mechanism of any of claims 1 through 3, characterized in that the anti-abrasive layer (24) i8 a ceramic layer from aluminium oxide, titanium oxide, chromium oxide, aluminium oxide + chromium oxide, aluminium oxide + titanium oxide, chromium oxide + titanium oxide, chromium carbide, chromium carbide + cobalt, tungsten carbide, tungsten carbide cobalt, cal.- cium circonate, or a metal layer from moiyb- denum or cobalt.

5. The mechanism of claim 4, characterized in that the anti-abrasive layer (24) has a thickness of between 60 and 300 pm, preferably of 200 µm.

6. A method of manufacturing a printing rolleir for a printing mechanism of an offset printing machine comprising a plate cylinder (3) provided with printing colour, a rubber blanket cylinder (2) running in abutment to the plate cylinder (3) and a printing cylinder (1) running in abutment to the rubber blanket cylinder (2), wherein paper sheets or webs to be printed run between the rubber blanket cylinder (2) and the printing cylinder (1), such that the side of the paper on which printing is intended runs past the rubber blanket cylinder (2), characterized in that a corrosion-resistant layer (21) is applied on the roller base material (20) of the printing cylinder (1) using the plasma-spray method, that the corrosion-resistant layer (21) is molten on in a flat area by means of a laser, that an upper, anti-abrasive layer (24) is applied on the corrosion-resistant layer (21) by means of the plasma-spray method and that highly dispersed dimples (32, 32a) are molten into the surface of the anti-abrasive layer (24) by means of a laser.

7. The method of claim 6, characterized in that after the application of the corrosion-resistant layer (21) the printing cylinder (1) for melting on this layer (21) in a flat area is constantly and with low revolutional speed rotated about its longitudinal axis and, simultaneously, the laser (30) is displaced by means of a slow feeding mechanism in a direction parallel to the longitudinal axis (11), while a laser beam (31) is directed on the surface of the printing cylinder (1) and that, subsequently, the anti-abrasive layer (24) is applied onto the corrosion-resistant layer (21) and that the printing cylinder, for melting in the dimples (32, 32a) into the anti-abrasive layer (24) is rotated about its longitudinal axis (21) with constant, slow revolutional speed and, simultaneously, laser (30) is displaced by means of a slow feed-in mechanism in a direction parallel to the longitudinal axis (11), while the laser beam (31) is directed onto the surface of the printing cylinder (1) and modulated in its intensity.

8. The method of claim 7, characterized in that the laser beam (31) is modulated approximately three times per millimeter of length of a line (15b) which it imparts on the surface of the printing cylinder (1).

9. The method of any of claims 6 through 8, characterized in that the dimples (32) are molten in such that they have a sinusoidal cross-sectional appearance in a direction perpendicular to the surface of the layer (24).

10. The method of any of claims 6 through 8, characterized in that the dimples (32a) are molten in such that they have a triangular cross-sectional appearance in a direction perpendicular to the surface of the layer (24).

11. The method of any of claims 6 through 10, characterized in that the dimples (32) are molten in such that their upper openings approximately lie on a square, tight raster screen (x, y).

12. The method of any of claims 6 through 10, characterized in that the dimples (32) are molten in such that their upper openings approximately lie on a hexagonal tight raster screen.

13. The method of claim 11 or 12, characterized in that the openings overlap (35, 36) in at least one coordinate direction.

14. The method of any of claims 6 through 13, characterized in that dimples (32, 32a) are molten in with a depth (T) of about between 0,05 and 0,5 mm and having an upper diameter (D) of about between 0,1 and 0,5 mm.
